# EUROPÄISCHE PATENTSCHRIFT

(11) **EP 1 242 682 B1**
(45) Veröffentlichungstag und Bekanntmachung des Hinweises auf die Patenterteilung: **17.03.2004**
(21) Anmeldenummer: 00990658.7
(22) Anmeldetag: 06.12.2000
(51) Int. Cl.: D21H 19/60

(54) **PAPIERSTREICHMASSEN MIT ERHÖHTER WASSERRETENTION**
PAPER COATING MATERIAL WITH ELEVATED WATER RETENTION
MATIERES A RETENTION D'EAU ELEVEE POUR ENDUIRE LE PAPIER

(30) Priorität: 17.12.1999 DE 19960862
(43) Veröffentlichungstag der Anmeldung: 25.09.2002
(73) Patentinhaber: BASF AKTIENGESELLSCHAFT, 67056 Ludwigshafen (DE)
(72) Erfinder: LEYRER, Reinhold, J., 67125 Dannstadt (DE); HANCIOGULLARI, Harutyun, 67117 Limburgerhof (DE)
(86) Internationale Anmeldenummer: PCT/EP2000/012274
(87) Internationale Veröffentlichungsnummer: WO 2001/044574

(56) Entgegenhaltungen:
- GB-A- 1 039 540
- GB-A- 1 429 648
- US-A- 4 350 788
- US-A- 4 926 190

## Beschreibung

Die Erfindung betrifft eine Papierstreichmasse, enthaltend
a) ein oder mehrere Bindemittel,
b) einen Verdicker
c) gegebenenfalls einen Fluoreszens- oder Phosphoreszensfarbstoff und
d) Pigmente oder Füllstoffe
dadurch gekennzeichnet, daß zumindest ein mit Polyvinylalkohol als Schutzkolloid in Wasser dispergiertes Polymer (PVA dispergiertes Polymerisat) als Verdicker b) in der Zusammensetzung enthalten ist.

Wäßrige Beschichtungsmassen werden oft zur Beschichtung von wasseraufnehmenden (saugfähigen) Substraten verwendet. Papierstreichmnassen werden z.B. auf Rohpapier bzw. Karton aufgetragen und die erhaltene Beschichtung getrocknet. Eine zu schnelle Wasseraufnahme durch das Substrat ist im allgemeinen nachteilig für den Herstellungsprozess. Sie erschwert eine gleichmäßige Verteilung der Beschichtungsmasse auf dem Substrat und die Ausbildung einer homogenen Beschichtung. Außerdem führt eine zu schnelle Wasseraufnahme zu einem Abriß der Papierbahn in der Beschichtungsmaschine

Das Vermögen einer Beschichtungsmasse eine schnelle Aufnahme des Wassers durch saugfähige Substrate zu verhindern, wird Wasserretention genannt. Vor allem bei dem kontinuierlichen Prozess der Papierherstellung ist eine hohe Wasserretention der Papierstreichmasse gewünscht. Die Beschichtung des Rohpapiers und die homogene Verteilung sowie die Einstellung der Schichtdicke, z.B. mit Hilfe eines Rakels, erfolgt unter starker mechanischer Belastung der Papierbahn, an verschiedenen Stellen des kontinuierlichen Prozesses. Eine vorzeitige Austrocknung der Beschichtung wirkt sich hier nicht nur nachteilig auf die Qualität des Endprodukts aus, sondern behindert auch einen störungsfreien und schnellen Herstellungsprozess.

Aus EP-A-627450 sind bereits Polymerisate bekannt, welche in Gegenwart von Polyvinylalkohol als Schutzkolloid hergestellt wurden und als Verdicker Verwendung finden. Mit Polyvinylalkohol stabilisierte Polymere sind ebenfalls in EP-A-863163 beschrieben. Die Verwendung von Polyvinylalkohol als Zusatzmittel zu wäßrigen Papierstreichmassen und zu Färbemitteln für Textilien ist in EP-A-624687 und EP-A-44995 offenbart.

Aus US-A-4350788, GB-A-1429648, US-A-4926190 und GB-A-1039540 sind Papierstreichmassen bekannt, welche Polyvinylalkohol als Schutzkolloid enthalten.

Aufgabe der vorliegenden Erfindung war, die Wasserretention von Papierstreichmassen zu verbessern. Demgemäß wurde die eingangs definierte Papierstreichmasse gefunden.

Die erfindungsgemäße Papierstreichmasse enthält ein mit Polyvinylalkohol (PVA) als Schutzkolloid dispergiertes Polymer (kurz PVA-dispergiertes Polymerisat genannt).

Unter PVA wird ein Polymer verstanden, welches zu mindestens 10 Gew.-%, insbesondere zu mindestens 20 Gew.-%, bezogen auf das Polymer, aus Gruppen der Formel welche sich von Vinylalkohol ableiten, besteht.

Üblicherweise werden Polyvinylalkohole durch Verseifung von Polyvinylestern, insbesondere Polyvinylacetat erhalten. Neben den von Vinylalkohol abgeleiteten Struktureinheiten können die PVA daher auch nicht verseifte, von Vinylester abgeleitete Struktureinheiten enthalten. Bevorzugt enthalten die PVA
30 bis 100 Gew.-%, besonders bevorzugt 50 bis 100 Gew.-% Gruppen der Formel I,
0 bis 70 Gew.-%, besonders bevorzugt 0 bis 50 Gew.-% von Vinylestern abgeleiteten Struktureinheiten und gegebenenfalls 0 bis 40 Gew.-% andere Struktureinheiten.

Vorzugsweise hat der Polyvinylalkohol eine Viskosität von 0,1 bis 100, insbesondere von 0,1 bis 30, besonders bevorzugt von 0,5 bis 8 mPas, gemessen an einer 4 gew.-%igen Lösung des Polyvinylalkohol in Wasser bei 20°C (nach DIN 53015).

Die Herstellung der PVA- dispergierten Polymerisate kann durch Polymerisation von radikalisch polymerisierbaren Ausgangsverbindungen (Monomere) in wäßriger Phase in Gegenwart von PVA erfolgen.

Vorzugsweise erfolgt die Polymerisation in Gegenwart mindestens um 0,5 Gew.-Teilen, besonders bevorzugt von mindestens 2 Gew.-Teilen, ganz besonders-bevorzugt von mindestens 26 Gew.-Teilen PVA, insbesondere mindestens 40 Gew.-Teilen PVA, bezogen auf 100 Gew.-Teile Monomere. Im allgemeinen wird nicht mehr als 250 Gew.-Teile, vorzugsweise 150 Gew.-Teile PVA, besonders bevorzugt nicht mehr als 100 Gew.-Teile, bezogen auf 100 Gew.-Teile Monomere eingesetzt.

Üblicherweise wird das PVA in wäßriger Phase vorgelegt. Neben PVA können auch andere Schutzkolloide oder Emulgatoren verwendet werden.

Die Polymerisation kann entsprechend der allgemein bekannten Methode der Emulsionspolymersation erfolgen.

Die Monomeren können bei der Emulsionspolymerisation wie üblich in Gegenwart eines wasserlöslichen Initiators, des PVA und gegebenenfalls weiteren Schutzkolloide und Emulgatoren bei vorzugsweise 30 bis 140°C polymerisiert werden.

Geeignete Initiatoren sind z.B. Natrium-, Kalium- und Ammoniumpersulfat, tert.-Butylhydroperoxide, wasserlösliche Azoverbindungen oder auch Redoxinitiatoren, wie H₂O₂/Ascorbinsäure.

Zusätzliche Schutzkolloide und Emulgatoren sind z.B. Alkalisalze von längerkettigen Fettsäuren, Alkylsulfate, Alkylsulfonate, alkylierte Arylsulfonate, alkylierte Biphenylethersulfonate, längerkettige Fettalkohole sowie die entsprechenden alkoxylierten Produkte der genannten Sulfate, Sulfonate und Alkohole.

Das PVA- dispergierte Polymerisat ist vorzugsweise aus den nachstehenden Monomeren aufgebaut. Die Gewichtsangaben beziehen sich jeweils auf die Gesamtmenge der Monomeren, aus denen das PVA-dispergierten Polymerisat aufgebaut ist.

Hauptmonomere sind ausgewählt aus C₁ bis C₁₆ Alkyl(meth)acrylaten, Vinylaromaten mit bis zu 20 C-Atomen, Vinylestern von Carbonsäuren mit 1 bis 20 C-Atomen, Vinylhalogeniden, ethylenisch ungesättigte Nitrile, nicht aromatischen Kohlenwasserstoffen mit einer oder zwei konjugierten Doppelbindungen oder Mischungen dieser Monomeren. Genannt seien z.B. (Meth)-acrylsäurealkylestern mit einem C₁-C₁₀-Alkylrest, wie Methylmethacrylat, Methylacrylat, n-Butylacrylat, Ethylacrylat und 2-Ethylhexylacrylat.

Insbesondere sind auch Mischungen der (Meth)acrylsäurealkylester geeignet.

Als Vinylester von Carbonsäuren mit 1 bis 20 C-Atomen kommen z.B. Vinyllaurat, -stearat, Vinylpropionat und Vinylacetat in Betracht.

Als vinylaromatische Verbindungen mit bis zu 20 C-Atomen kommen Vinyltoluol, α-Butylstyrol, 4-n-Butylstyrol, 4-n-Decylstyrol und vorzugsweise Styrol in Betracht. Beispiele für ethylenisch ungesättigte Nitrile sind Acrylnitril und Methacrylnitril.

Vinylhalogenide sind mit Chlor, Fluor oder Brom substituierte ethylenisch ungesättigte Verbindungen, bevorzugt Vinylchlorid und Vinylidenchlorid.

Als nicht aromatische Kohlenwasserstoffe mit einer oder zwei konjugierten olefinischen Doppelbindungen seien Butadien, Isopren und Chloropren sowie Ethylen genannt.

Neben den Hauptmonomeren, kann das PVA stabilisierte Polymerisat noch weitere Monomere, z.B. Hydroxygruppen enthaltende Monomere, wie Hydroxyalkylacrylate oder Monomere mit Alkoxygruppen, wie sie durch Alkoxylierung von Hydroxygruppen enthaltenden Monomeren mit Alkoxyden, insbesondere Ethylenoxid oder Propylenoxid erhältlich sind, Monomere mit Säure- oder Anhydridgruppen oder deren Salze, z.B. (Meth)acrylsäure, Maleinsäure, Vinylsulfonsäure enthalten.

Das PVA dispergierte Polymerisat wird als Verdicker verwendet.

Vorzugsweise enthält das PVA dispergierte Polymerisat bei der Verwendung als Verdicker mindestens 5 Gew.-%, besonders bevorzugt mindestens 15 Gew.-% besonders bevorzugt mindestens 30 Gew.-% Monomere mit mindestens einer Säuregruppe (kurz Säuremonomere). Im allgemeinen enthält das PVA-dispergierte Polymerisat nicht mehr als 80 Gew-%, insbesondere nicht mehr als 60 Gew.-%, besonders bevorzugt nicht mehr als 50 Gew.-% der Säuremonomeren.

Das PVA dispergierte Polymer kann neben den Säuremonomeren insbesondere auch die oben beschriebenen Hauptmonomeren und weitere Monomere enthalten.

Die Säuregruppen des PVA-dispergierten Polymerisats werden vorzugsweise vor der späteren Anwendung zumindest teilweise neutralisiert. Vorzugsweise werden mindestens 30 mol.-%, besonders bevorzugt 50 bis 100 % der Säuregruppen neutralisiert. Als Base eignen sich flüchtige Basen wie Ammoniak oder nicht-flüchtige Basen wie Alkalihydroxyde.

Das nach der Polymerisation erhaltene PVA-dispergierte Polymerisat kann, wenn gewünscht, leicht sprühgetocknet werden.

Dabei werden rieselfähige Polymerpulver mit dem oben angegebenen Gehalt an PVA-Schutzkolloid erhalten. Die Pulver sind in Wasser ohne weiteres redispergierbar, und können daher den Papierstreichmassen auch als Pulver zugesetzt werden.

Die Papierstreichmasse kann neben dem PVA-dispergierten Polymerisat einen Fluoreszens- oder Phosphoreszensfarbstoff enthalten. Bevorzugt sind Fluoreszensfarbstoffe, insbesondere sog. optische Aufheller. Optische Aufheller sind Fluoreszensfarbstoffe, welche den Helligkeitsgrad, bei weißen gestrichenen Papieren z.B. den weißgrad, erhöhen.

Als optische Aufheller sind insbesondere Stilbenderivate bekannt.

Im vorliegenden Fall sind optische Aufheller mit einer Wasserlöslichkeit von mindestens 1 g, insbesondere mindestens 5 g pro Liter Wasser (bei 20°C) bevorzugt.

In einer bevorzugten Ausführungsform der Erfindung enthält die Papierstreichmasse neben dem als Schutzkolloid vorliegenden PVA auch noch PVA, welches in der wäßrigen Phase gelöst ist. Dieses zusätzliche PVA kann z.B. der wäßrigen Phase nach der Herstellung des PVA-dispergierten Polymerisats jederzeit zugesetzt werden.

Bezogen auf die Gesamtmenge des in der Papierstreichmasse enthaltenden PVA handelt es sich vorzugsweise bei 5 bis 100 Gew.-%, besonders bevorzugt 20 bis 100 Gew.-%, ganz besonders bevorzugt 30 bis 100 Gew.-% um PVA als Schutzkolloid im PVA dispergierten Polymerisat und bei 0 bis 95 Gew.-%, besonders bevorzugt 0 bis 80 Gew.-% und ganz besonders bevorzugt 0 bis 70 Gew.-% um zusätzlich in Wasser gelöstes PVA. Insbesondere kann mehr als 50 Gew.-% der gesamten PVA-Menge oder die gesamte PVA-Menge als Schutzkolloid vorliegen.

Sie kann auch z.B. als wäßrige Beschichtungs- oder Imprägnierungsmasse, insbesonders als Papierstreichmasse Verwendung finden.

Als Bestandteile enthält die Papierstreichmasse insbesondere:
a) ein oder mehrere Bindemittel
b) einen Verdicker
c) gegebenenfalls einen Fluoreszens- oder Phosphoreszensfarbstoff, insbesondere als optischen Aufheller
d) Pigmente oder Füllstoffe
   wobei zumindest ein PVA-dispergiertes Polymerisat als Verdicker b) in der Zusammensetzung enthalten ist.
c) ist in einer bevorzugten Ausführungsform enthalten, wenn eine optische Aufhellung gewünscht ist.

Beim Bindemittel a) handelt es sich vorzugsweise um radikalisch polymerisierte Polymerisate handelt, die insgesamt vorzugsweise zu mindestens 30 Gew.-%, besonders bevorzugt zu mindestens 50 Gew.-%, aus den oben aufgeführten Hauptmonomeren bestehen. Bei Papierstreichmassen handelt es sich dabei im allgemeinen um C₁-C₁₆-Alkyl(meth)- acrylate oder deren Mischungen mit Vinylaromaten, insbesondere Styrol, oder alternativ um nichtaromatische Kohlenwasserstoffe mit zwei konjugierten Doppelbindungen, insbesondere Butadien, oder deren Mischungen mit Vinylaromaten, insbesondere Styrol.

Insbesondere bei Papierstreichmassen hat es sich als vorteilhaft erwiesen, Bindemittel unterschiedlicher Zusammensetzung zu kombinieren (Bindemittel und Cobindemittel) , wie es in EP-A-14904 beschrieben ist.

Als Verdicker b) kommen neben radikalisch polymerisierten Polymerisaten, übliche organische und anorganische Verdicker wie Hydroxymethylcellulose oder Betonit in Betracht.

Bei dem Pigment oder Füllstoff d) handelt es sich im allgemeinen um Weißpigmente, z.B. Bariumsulfat, Calciumcarbonat, Calciumsulfoaluminat, Kaolin, Talkum, Titandioxid, Zinkoxid, Kreide oder Streichclay.

Die Papierstreichmasse hat vorzugsweise folgende Gewichtszusammensetzung.

Papierstreichmasse:
a) 1 bis 40 Gew.-Teile Bindemittel (fest, d.h. ohne Wasser)
b) 0,1 bis 10 Gew.-Teile Verdicker (fest, d.h. ohne Wasser)
c) 0,1 bis 5 Gew.-Teile Fluoreszens- oder Phospohoreszensfarbstoff,
d) bezogen auf 100 Gew.-Teile der Gesamtmenge der Pigmente und Füllstoffe.

Die Gesamtmenge des in der Papiestreichmasse enthaltenden PVA beträgt vorzugsweise 0,05 bis 50 Gew., besonders bevorzugt 0,1 bis 5 Gew.-Teile PVA bezogen auf 100 Gew.-Teile der Gesamtmenge der Bestandteile a) bis d). Die bevorzugte Verteilung auf PVA als Schutzkolloid und zusätzlich gelöstem PVA ist dabei wie oben angegeben.

Aus den obigen Mengenangaben der Bestandteile a) bis d) ergibt sich auch, daß die Menge des bei der Emulsionspolymerisation vorgelegten PVA davon abhängt, ob das erhaltene PVA dispergierte Polymerisat später als Bindemittel oder Verdicker eingesetzt wird. Im Falle des Bindemittels kann die in der späteren Papierstreichmasse gewünschte Menge PVA schon mit sehr kleinen Mengen PVA-Schutzkolloid erreicht werden, da die Bindemittelmenge viel größer ist als übliche Verdickermengen.

Die Papierstreichmassen können weitere Bestandteile enthalten. In Betracht kommen z.B. Verlaufshilfsmittel, Benetzungshilfsmittel für die Pigmente etc.

Bei den Papiersteichmassen handelt es sich um wäßrige Papierstreichmassen. Der Wassergehalt kann je nach gewünschter Viskosität oder Verlaufeigenschaften eingestellt werden.

Zur Herstellung der Papierstreichmasse können die Bestandteile in bekannter Weise gemischt werden. Die Papierstreichmassen eignen sich zur Beschichtung z.B. von Papier oder Karton. Die Papierstreichmasse kann dann nach üblichen Verfahren auf die zu beschichtenden Papiere oder Karton aufgebracht werden.

Die beschichteten Papiere oder Kartons können in üblichen Verfahren, z.B. Offset-, Hoch- oder Tiefdruckverfahren bedruckt werden.

Bei der Papierstreichmasse ist eine gute Wasserretention zu beobachten. Diese verhindert eine zu schnelle Aufnahme des Wassers durch das zu beschichtende Substrat z.B. Papier oder Karton. Auch die optische Aufhellung ist verbessert.

### Beispiele

### A) Herstellung von Papierstreichmassen

### I Grundrezeptur:

Eine Papierstreichmasse wurde aus folgenden Bestandteilen hergestellt:
70,0 Gew.-Teile des Pigments Hydrocarb 90, eine feinteilige Kreide der Firma Omya GmbH, Brohler Straße 11a, D-50968 Köln,
30,0 Gew.-Teile des Pigments Amazon 88, ein feinteiliger Clay der Firma Kaolin International B.V.,KAAI 54 DD, B-2030 Antwerpen (97,5%ig)
0,1 Gew.-Teile Natronlauge (25%ig)
0,3 Gew.-Teile Polysalz S der BASF Aktiengesellschaft, D-67056 Ludwigshafen (45%ig)
10,0 Gew.-Teile Acronal® S360D der BASF (50%ig), ein Bindemittel auf Basis von Acrylaten und Styrol
0,45 Gew.-Teile Blankophor® PSG von der Firma Bayer AG, D-5090 Leverkusen 1 (45%ig), ein Sulfonat und Triazingruppen enthaltendes Stilbenderivat
Der Feststoffgehalt wurde mit Wasser auf 67 Gew.-% und der pH mit Natronlauge auf 8,9 - 9,1 eingestellt.

### II Zusatz eines Co-Bindemittels zur Grundrezeptur

a) Bezogen auf 100 Gew.-Teile Pigment, wurden 1,5 Gew.-Teile Acrosol® B 37 D (fest), ein Polyacrylat der BASF zugesetzt.
b) Bezogen auf 100 Gew.-Teile Pigment wurden 1,5 Gew.-Teile (fest) einer Mischung von Acrosol B37D und Polyvinylalkohol (PVA) zugesetzt.
   Herstellung der Mischung:
   300 g Acrosol B37D- 30%ig werden in ein 1 l Becherglas gefüllt und mit einem Ankerrührer (120 Upm) bei Raumtemperatur gerührt. Parallel dazu werden in einem separaten Gefäß 180 g eine 15 %igen Polyvinylalkohol(Moviol 4/88, Hoechst AG 67 mPas-10%ig/pH 5,3-Lösung in entsalztem Wasser) unter leichtem Erwärmen hergestellt, in das 1 1 Becherglas zugegeben und 10 Minuten nachgerührt. Zum Stabilisieren werden 10 ppm des Biocides Kathon LXE eingerührt.
c) Bezogen auf 100 Gew.-Teile Pigment wurden 0,5 Gew.-Teile (fest) eines mit PVA dispergierten Polymerisats zugesetzt.
   Herstellung des PVA-dispergierten Polymerisats
   In einer Rührapparatur, bestehend aus einem 2-Liter-Vierhalskolben mit Blattrührer (180 Upm), Rückflußkühler, Innenthermofühler und Dosierstation, werden als Vorlage 556 g entsalztes Wasser (VE-Wasser), 75 g Polyvinylalkohol (Moviol 4/88) und 1,25 g des Eisenkatalysators Dissolvine E-FE-13 (1%ig) eingefüllt und auf 75°C erwärmt. Der Polyvinylalkohol löst sich während des Aufheizens.
   Dieser Lösung werden bei 75°C 5 ml einer 2,5%igen Natriumpersulfatlösung zugegeben und die Mischung bei 75°C während 5 Minuten gerührt. Danach werden bei 75°C unter weiterem Rühren die Monomermischung (100 g Acrylnitril, 100 g Ethylacrylat, 50 g Acrylsäure, 1,5 g tertiär Dodecylmerkaptan, 16,67 g Steinapol NLS (Natriumlaurylsulfat) und 240 g VE-Wasser), 45 g einer 2,5%igen Natriumpersulfatlösung und 47 g einer 0,8%igen Ascorbinsäurelösung (Lutavit C) während 3 Stunden gleichmäßig zudosiert. Anschließend wird die Reaktionsmischung noch 15 min. bei 75°C gerührt und danach auf Raumtemperatur gebracht. Bei Raumtemperatur werden 20 g einer 2,5%igen Wasserstoffperoxidlösung mit 20 g einer Lutavit C-Lösung während 1 Stunde gleichmäßig zudosiert. Man erhält eine wäßrige Polymerdispersion mit 25 % Feststoffgehalt.

### III Zusatz eines Verdickers zur Grundrezeptur

a) Bezogen auf 100 Gew.-Teile Pigment (fest) wurden 1,5 Gew.-Teile Sterocoll® PR 8749 X (fest), ein Verdicker auf Basis von Acrylaten zugesetzt.
b) Bezogen auf 100 Gew.-Teile Pigment wurden 0,3 Gew.-Teile eines PVA-dispergierten Polymerisats (fest) als Verdicker zugesetzt.
   Herstellung des PVA-dispergierten Polymerisats
   Der Versuchsaufbau entspricht dem unter IIc. Als Vorlage werden 730 g VE-Wasser und 90 g Rhodoviol R 4/20 (Rhöne-Poulenc GmbH 85 mPas-10%ig/pH 5,3) eingefüllt und auf 85°C erwärmt. Dieser Lösung werden bei 85°C 3,6 ml einer 1%igen Natriumpersulfatlösung zugegeben und die Mischung bei 85°C während 5 Minuten gerührt. Danach werden bei 85°C unter weiterem Rühren die Monomermischung (100,8 g Ethylacrylat, 19,8 g Acrylsäure, 69,4 g Methacrylsäure, 0,18 g tertiär Dodecylmerkaptan, 6 g Steinapol NLS (Natriumlaurylsulfat) und 176 g VE-Wasser 32,4 g einer 1%igen Natriumpersulfatlösung während 2 Stunden und 43 g einer 0,25%igen Ascorbinsäurelösung (Lutavit C) während 2,25 Stunden gleichmäßig zudosiert. Anschließend wird die Reaktionsmischung auf Raumtemperatur gebracht. Bei Raumtemperatur werden zur chemischen Nachbehandlung 0,09 g Dissolvine E-FE-13 (1%ig) und 6 g einer 3%igen Wasserstoffperoxidlösung zugegeben. Danach werden 27 g einer 1%igen Lutavit C-Lösung während 30 Minuten zudosiert. Man erhält eine wäßrige Polymerdispersion mit 20 % Feststoffgehalt.
c) Bezogen auf 100 Gew.-Teile Pigment wurden 0,3 Gew.-Teile (fest) eines Gemischs aus PVA-dispergiertem Polymerisat und zusätzlichem PVA zugesetzt.
   Herstellung des Gemischs:
   Die Durchführung entsprach III b mit folgenden Änderungen:
      Als Vorlage werden 802 g VE-Wasser und 54 g Polyvinylalkohol Rhodoviol R4/20 eingefüllt und auf 85°C erwärmt.
      Nach Ende des Ascorbinsäurezulaufs werden zusätzlich 64 g Rhodoviol R4/20 zugesetzt und mit 50 g VE-Wasser nachgespült.

### IV Zusatz eines PVA-stabilisierten Cobindemittels in Pulverform zur Grundrezeptur.

Bezogen auf 100 Gew.-Teile Pigment wurden 0,5 Gew.-Teile des Pulvers zugesetzt.

### Herstellung des Pulvers

Die Herstellung erfolgte entsprechend IIc mit folgenden Änderungen:
Änderung:
   Als Vorlage werden 732 g VE-Wasser und 50 g Polyvinylalkohol (Rhodoviol R8/20-Rhöne-Poulenc GmbH 179 mPas-10%ig/ph 5,6) eingefüllt und auf 75°C erwärmt. Die Monomerenmischung wird ohne Steinapol NLS (Natriumlaurylsulfat) zudosiert. Man erhält eine wäßrige Polymerdispersion mit 25 % Feststoffgehalt, welche anschließend sprühgetrocknet wird. Das sprühgetrocknete Pulver hat eine Restfeuchte von ca. 2 % und ist unbegrenzt lagerstabil,

### B. Beschichtung der Papiere und Prüfergebnisse

Herstellung des gestrichenen Papiers

Als Rohpapier wurde ein holzfreies Streichrohpapier der Firma Scheufelen GmbH + Co.KG, D-73250 Lenningen, mit einem Flächengewicht von 70 g/m² verwendet. Der Auftrag der Papierstreichmasse erfolgte einseitig mit 12 g/m² Trockenschichtdicke auf einer Laborstreichmaschine mit Blade. Die aufgetragene feuchte Schicht wurde mit IR-Strahlern getrocknet.

Bestimmung der Wasserretention nach Gradek

Gemessen wurde die Wasserretention im Druckfiltrationsgerät AA-GWR der Firma Abo Akademi-Gravimetric Water Retention, das von OY Gradek AB, Mariantie 9, SF-02700 Kauniainen, Finnland, bezogen wurde. Als Filter diente eine Polycarbonat-Membran, 5,0 µm-Porengröße, 47 mm Durchmesser, 100/Pk der Firma Osmonics Inc., das von Infiltec GmbH, Alte Rheinhäuser Straße 8, D-67346 Speyer/ Rhein, bezogen wurde. Als Papier wurde Schwarzband-Filterpapier, aschefrei, 90 mm Durchmesser, von Schleicher & Schuell, Postfach 4, D-3354 Dassel verwendet.

Das Gerät wurde an eine Druckluftleitung angeschlossen und ein Druck von 4 bar eingestellt. Fünf zusammengeheftete und gewogene Filter wurden auf die Gummiplatte gelegt, wobei darauf zu achten ist, daß nach der Messung der 5. Filter noch trocken ist. Falls nicht ist auf 8 bzw. 10 zu erhöhen. Es folgt mit leichtem Überstand eine Polycarbonatmembrane sowie der Metallzylinder mit der Gummidichtung nach oben. Der Verschlußstopfen wurde mit dem Hebel geschlossen. Durch herausziehen des Druckeinstellungsknopfes wurde ein Druck von 0,5 bar eingestellt. Ca 5 ml. Papierstreichmasse wurde in den Metallzylinder geben. Für 60 Sekunden wurden 0,5 bar Druck aufgelegt. Die nassen Filterpapiere wurden erneut gewogen. Die Feuchtigkeitsaufnahme wurde mit 1250 multipliziert. Das Ergebnis ist die abgegebene Menge Wasser in g/m².

Je geringer die abgegebene Menge ist, desto besser ist die Wasserretention der Papierstreichmasse. (s. Tabelle 1).

Bestimmung der optischen Aufhellung

Die optische Aufhellung wurde mit dem Spektralphotometer Elrepho 2000 von Datacolor GmbH (D-45769 Marl) bestimmt.

Die zu prüfenden Papiere wurden mindestens 4-fach gestapelt. Pro Papierprobe wurden 5 Messungen durchgeführt.

Die in der Tabelle 1 angegebenen Wert sind ein Maß für die Aufhellung.

Je höher der Wert, desto stärker die Aufhellung.

## Patentansprüche

1. Papierstreichmasse, enthaltend
a) ein oder mehrere Bindemittel,
b) einen Verdicker
c) gegebenenfalls einen Fluoreszens- oder Phosphoreszensfarbstoff und
d) Pigmente oder Füllstoffe
**dadurch gekennzeichnet, daß** zumindest ein mit Polyvinylalkohol als Schutzkolloid in Wasser dispergiertes Polymer (PVA dispergiertes Polymerisat) als Verdicker b) in der Zusammensetzung enthalten ist.

2. Papierstreichmasse gemäß Anspruch 1, **dadurch gekennzeichnet, daß** der Polyvinylalkohol zu mindestens 10 Gew.-% aus Gruppen -H₂C-CH(OH)- besteht.

3. Papiersteichmasse gemäß Anspruch 1 oder 2, **dadurch gekennzeichnet, daß** der Polyvinylalkohol eine Viskosität von 1 bis 100 mPas hat, gemessen nach DIN 53015 an einer 4 gew.-%igen wäßrigen Lösung des Polyvinylalkohol bei 20°C.

4. Papierstreichmasse gemäß einem der Ansprüche 1 bis 3, **dadurch gekennzeichnet, daß** die Herstellung des PVA dispergierten Polymerisats durch Polymerisation der radikalisch polymerisierbaren Ausgangsverbindungen (Monomere) in wäßriger Phase in Gegenwart von 0,5 bis 250 Gew. Teilen Polyvinylalkohol als Schutzkolloid, bezogen auf 100 Gew.-teile der zu polymerisierenden Monomeren, erfolgt.

5. Papierstreichmasse gemäß einem der Ansprüche 1 bis 4, **dadurch gekennzeichnet, daß** das PVA dispergierte Polymerisat zu mindestens 5 Gew.-% aus Monomeren mit einer Säuregruppe aufgebaut ist.

6. Papierstreichmasse gemäß einem der Ansprüche 1 bis 5, **dadurch gekennzeichnet, daß** die Papiersteichmasse einen Fluoreszensoder Phosphoreszensfarbstoff enthält.

7. Papierstreichmasse gemäß Anspruch 1, **dadurch gekennzeichnet, daß** sie 0,05 bis 50 Gew.-teile Polyvinylalkohol bezogen auf 100 Gew.-Teile der Gesamtmenge der Komponenten a), b), c) und d) enthält.

8. Papierstreichmasse gemäß einem der Ansprüche 1 bis 7, **dadurch gekennzeichnet, daß** sie 5 bis 100 Gew.-% als Schutzkolloid vorliegenden Polyvinylalkohol,
und
0 bis 95 Gew.-% im Wasser gelösten Polyvinylalkohol, bezogen auf die Gesamtmenge Polyvinylalkohol enthält.

9. Verwendung von Papierstreichmassen gemäß einem der Ansprüche 1 bis 8 zur Beschichtung von Papieren und Karton.

10. Mit einer Papierstreichmasse gemäß einem der Ansprüche 1 bis 8 beschichtetes Papier oder Karton.

## Claims

1. A paper coating slip containing
a) one or more binders,
b) a thickener,
c) if required, a fluorescent or phosphorescent dye and
d) pigments or fillers,
wherein at least one polymer dispersed with polyvinyl alcohol as protective colloid in water (PVA-dispersed polymer) is present as a thickener b) in the composition.

2. A paper coating slip as claimed in claim 1, wherein the polyvinyl alcohol comprises at least 10% by weight of groups -H₂C-CH(OH)-.

3. A paper coating slip as claimed in claim 1 or 2, wherein the polyvinyl alcohol has a viscosity of from 1 to 100 mPas, measured according to DIN 53015 in a 4% strength by weight aqueous solution of the polyvinyl alcohol at 20°C.

4. A paper coating slip as claimed in any of claims 1 to 3, wherein the preparation of the PVA-dispersed polymer is carried out by polymerization of the starting compounds (monomers) capable of free-radical polymerization in the aqueous phase in the presence of from 0.5 to 250 parts by weight, based on 100 parts by weight of the monomers to be polymerized, of polyvinyl alcohol as protective colloid.

5. A paper coating slip as claimed in any of claims 1 to 4, wherein the PVA-dispersed polymer is composed of at least 5% by weight of monomers having an acid group.

6. A paper coating slip as claimed in any of claims 1 to 5, which contains a fluorescent or phosphorescent dye.

7. A paper coating slip as claimed in claim 1, which contains from 0.05 to 50 parts by weight, based on 100 parts by weight of the total amount of the components a), b), c) and d), of polyvinyl alcohol.

8. A paper coating slip as claimed in any of claims 1 to 7, which contains from 5 to 100% by weight of polyvinyl alcohol present as protective colloid,
and
from 0 to 95% by weight of polyvinyl alcohol dissolved in water, based on the total amount of polyvinyl alcohol.

9. The use of a paper coating slip as claimed in any of claims 1 to 8 for coating papers and cardboard.

10. A paper or cardboard coated with a paper coating slip as claimed in any of claims 1 to 8.

## Revendications

1. Matière d'enduction de papier, contenant
a) un ou plusieurs liants,
b) un épaississant,
c) éventuellement un colorant fluorescent ou phosphorescent, et
d) des pigments ou des matières de remplissage,
**caractérisée en ce qu'**au moins un polymère dispersé dans l'eau avec de l'alcool polyvinylique comme colloïde de protection (polymère dispersé PVA) est contenu comme épaississant b) dans la composition.

2. Matière d'enduction de papier suivant la revendication 1, **caractérisée en ce que** l'alcool polyvinylique est constitué d'au moins 10% en poids de groupes -H₂C-CH(OH)-.

3. Matière d'enduction de papier suivant l'une des revendications 1 et 2, **caractérisée en ce que** l'alcool polyvinylique présente une viscosité de 1 à 100 mPa.s mesurée selon la norme DIN 53015, sur une solution aqueuse à 4% en poids de l'alcool polyvinylique à 20°C.

4. Matière d'enduction de papier suivant l'une des revendications 1 à 3, **caractérisée en ce que** la préparation du polymère dispersé PVA a lieu par polymérisation des composés de départ polymérisables par voie radicalaire (monomères) en phase aqueuse en présence de 0,5 à 250 parties en poids d'alcool polyvinylique comme colloïde de protection, par rapport à 100 parties en poids des monomères à polymériser.

5. Matière d'enduction de papier suivant l'une des revendications 1 à 4, **caractérisée en ce que** le polymère dispersé PVA est constitué pour au moins 5% en poids de monomères ayant un groupe acide.

6. Matière d'enduction de papier suivant l'une des revendications 1 à 5, **caractérisée en ce que** la matière d'enduction de papier contient un colorant fluorescent ou phosphorescent.

7. Matière d'enduction de papier suivant la revendication 1, **caractérisée en ce qu'**elle contient 0,05 à 50 parties en poids d'alcool polyvinylique par rapport à 100 parties en poids de la quantité globale des composants a), b), c) et d).

8. Matière d'enduction de papier suivant l'une des revendications 1 à 7, **caractérisée en ce qu'**elle contient 5 à 100% en poids d'alcool polyvinylique présent comme colloïde de protection,
et
0 à 95% en poids d'alcool polyvinylique en solution dans l'eau, par rapport à la quantité globale d'alcool polyvinylique.

9. Utilisation de matières d'enduction de papier suivant l'une des revendications 1 à 8, pour enduire des papiers et du carton.

10. Papier ou carton enduit par une matière d'enduction de papier suivant l'une des revendications 1 à 8.
